# EUROPÄISCHE PATENTSCHRIFT

(11) **EP 3 472 383 B1**
(45) Veröffentlichungstag und Bekanntmachung des Hinweises auf die Patenterteilung: **04.03.2020**
(21) Anmeldenummer: 17724804.4
(22) Anmeldetag: 18.05.2017
(51) Int. Cl.: D21C 1/04, D21B 1/02, D21B 1/16, D21C 3/04, D21C 3/12, D21C 9/00

(54) **VERFAHREN ZUR HERSTELLUNG VON FASERSTOFF**
METHOD FOR PRODUCING A FIBROUS MATERIAL
PROCÉDÉ DE PRODUCTION D'UNE MATIÈRE FIBREUSE

(30) Priorität: 17.06.2016 AT 505512016
(43) Veröffentlichungstag der Anmeldung: 24.04.2019
(73) Patentinhaber: Andritz AG, 8045 Graz (AT)
(72) Erfinder: SHAGAEV, Oleg, 1190 Wien (AT)
(86) Internationale Anmeldenummer: PCT/EP2017/061926
(87) Internationale Veröffentlichungsnummer: WO 2017/215877

(56) Entgegenhaltungen:
- EP-A1- 0 199 481
- EP-A1- 2 103 734
- EP-A1- 2 348 154
- WO-A1-2007/012350
- WO-A2-2011/063800
- CA-A- 1 051 618
- CA-A- 1 226 705

## Beschreibung

Die Erfindung betrifft ein Verfahren zur Herstellung von Faserstoff aus Lignozellulose aus Holz, vorzugsweise in Form von Hackschnitzeln, wobei das lignozellulose Material durch Chemikalien aus einer Mischung von Natriumsulfit und Natriumbisulfit imprägniert und anschließend einem Zerkleinerungsprozess in einem Refiner unterworfen wird.

Verfahren zur Herstellung von Hochausbeutezellstoff sind z.B. aus der CA 1051618 bekannt. Hier werden bei chemischem Zellstoff, mechanischem Zellstoff, chemimechanischem Zellstoff, thermomechanischem Zellstoff etc. in einer Vorbehandlung zur Imprägnation Chemikalien zur Entfernung des Lignin zugesetzt.

Die WO2007/012350 A1 beschreibt ein Verfahren zur Herstellung von Holzwerkstoff-Artikeln, bei der das Holz vor der Verleimung z. B. im Kocher oder im Refiner mit Bisulfit behandelt wird. Die EP 0199481 A1 beschreibt einen Prozess zur Herstellung von Zellstoff, bei dem zur Imprägnation u.a. Chemikalien aus der Familie der Natriumsulfite eingesetzt werden. Der Einsatz von Schwefelverbindungen bei Hackschnitzeln aber auch Jahrespflanzen ist gut bekannt und wird angewandt um Energie bei der Zerkleinerung einzusparen und die Qualität des Zellstoffs bei mechanischem Zellstoff zu verbessern. Als Chemikalien werden hier meist Mischungen aus Natriumsulfit und Natriumbisulfit bei Temperaturen von 100 - 150 °C eingesetzt, wobei der Zellstoff nach der Imprägnierung durch die Chemikalien eine gewisse Verweilzeit in einem Behälter verbringt. Natriumsulfit und Natriumbisulfit liegen gemeinsam vor, wobei sich das Gleichgewicht abhängig vom pH-Wert verschiebt. So liegt bei einem niedrigen pH-Wert (ca. 4 - 5,5) der größere Anteil an Natriumbisulfit vor, während bei einem höheren pH-Wert (ca. 6 - 7,5) der Großteil der Mischung als Natriumsulfit vorliegt. Um SO₂ Emissionen zu vermeiden wird meist bei einem pH-Wert kleiner 5,5 oft auch kleiner 4,0 gearbeitet. Das gasförmige SO₂ als Produkt einer Bisulfitzersetzung kann bei der Vorbehandlungsstufe aber auch bei der Zerkleinerung auftreten. Freies SO₂ kann auch mit Wasserdampf kondensieren und an kälteren Teilen der Apparate Korrosion erzeugen. Bei den höheren pH-Wert Bedingungen tritt aber ein Belag auf den Refinerplatten auf, der die Lebensdauer der Refinerplatten stark verkürzt. Auch kann es zu Verstopfungen der Kanäle der Refinerplatten durch Kalziumsalze kommen. Bei geringeren pH-Werten kann Korrosion auftreten und auch SO₂ Emissionen im bzw. nach dem Refiner erfolgen.
Ziel der Erfindung ist es Korrosion einerseits und Belagbildung auf den Refinerplatten andererseits zu vermeiden.
Dies wird dadurch erreicht, dass zusätzlich Chemikalien aus einer Mischung von Natriumsulfit und Natriumbisulfit direkt in den Refiner eingebracht werden, wobei die Chemikalien mit einem pH-Wert von 6,0 - 7,5, vorzugsweise von 6,5 - 7,0, der Imprägnation zugeführt werden und die zusätzlichen Chemikalien mit einem pH-Wert von 4,0 - 5,5, vorzugsweise 4,2-4,5, in den Refiner zugegeben werden. Damit können die Bedingungen der Zugabe zur Imprägnation und in den Refiner unterschiedlich gestaltet und speziell die pH-Werte optimal angepasst werden, um Korrosion und Belagbildung zu vermeiden. Damit kann man die Korrosion durch mit Wasserdampf kondensiertes freiwerdendes SO₂ in den Hauptaggregaten vermeiden und es ermöglicht, dass die Belagbildung auf den Refinerplatten stark reduziert oder vermieden werden kann und dadurch die Lebensdauer der Platten erheblich verlängert wird, was zu enormen Kostenersparnissen führt. Auch wird dadurch die Salzbildung, insbesondere von Kalziumsalzen, im Wesentlichen vermieden.
Eine vorteilhafte Ausgestaltung der Erfindung ist dadurch gekennzeichnet, dass 60 - 80 % der Chemikalien in die Imprägnation und 20 - 40 % der Chemikalien in den Refiner gegeben werden. Damit wird eine besonders gute Ausnützung der Chemikalien erreicht.
Eine günstige Weiterbildung der Erfindung ist dadurch gekennzeichnet, dass die Imprägnation bei einer Temperatur von 80 - 170 °C, vorzugsweise von 130- 140°C, durchgeführt wird. In diesem Temperaturbereich ist eine besonders gute und schnelle Umsetzung der Chemikalien erreichbar.

Eine günstige Weiterbildung der Erfindung ist dadurch gekennzeichnet, dass die Gesamtmenge der zugegebenen Chemikalien 1 -20 kg/t, vorzugsweise 10-15 kg/t, beträgt. Damit kann der spezifische Energieverbrauch des Prozesses, insbesondere der Zerkleinerung im Refiner, signifikant reduziert werden.

Die Erfindung wird nun anhand von Zeichnungen beispielhaft beschrieben, wobei die
Fig. ein Fliessschema einer Vorbehandlungsanlage mit Imprägnation und nachfolgender Zerkleinerung im Refiner darstellt.

In der Fig. ist ein Beispiel für eine erfindungsgemäße Anlagenschaltung dargestellt. Aus einem Speicherbehälter 1 werden Holzhackschnitzel, die gegebenenfalls bereits vorbehandelt sind, einem Reaktor 2 zur Imprägnation zugeführt. Am Beginn dieses Reaktors wird über eine Leitung 3 eine Chemikalie zugeführt. Dies ist eine Mischung aus Natriumsulfit und Natriumbisulfit. Die hier zugeführte Chemikalie weist einen pH-Wert von ca. 6,5 -7,0 auf und beträgt etwa 60 - 80 % der Gesamtmenge an zuzugebenden Chemikalien. Es hat sich gezeigt, dass bei einem pH-Wert von 6,5 - 7,0 bereits 60 - 80 % der Reaktion nach kurzer Zeit, oft schon nach einigen Sekunden an Reaktionszeit, abgeschlossen ist. Grundsätzlich kann der pH-Wert 6,0 - 7,5 betragen. Mittels eines Förderers 4, z.B. Schneckenförderer, werden die imprägnierten Hackschnitzel einem Refiner 5 zur Zerkleinerung zugeführt. Gleichzeitig wird hier über eine Leitung 6 die restliche Menge von ca. 20 - 40 % der Chemikalien, die wiederum aus einer Mischung von Natriumsulfit und Natriumbisulfit bestehen, zugeführt. Neben einer Zufuhr der Chemikalien direkt in die Zerkleinerungszone des Refiner 5 kann die Zugabe auch mit dem Verdünnungswasser durch Löcher in den Mahlplatten der Statoren in die Zerkleinerungszone eingebracht werden. Auch hier handelt es sich um eine Mischung aus Natriumsulfit und Natriumbisulfit, wobei der pH-Wert vorzugsweise 4,0 - 4,5 beträgt. Grundsätzlich kann der pH-Wert hier 4,0 - 5,5 betragen. Dadurch ergibt sich in der Zerkleinerungszone ein pH-Wert, der Ablagerungen und Belag auf den Refinerplatten, insbesondere von Kalziumsulfit, verhindert. Sollte sich gasförmiges SO₂ in der Zerkleinerungszone bilden, so würde dieses mit dem zurückgeführten Dampf 7 abtransportiert und vom lignozellulosen Material mit höherem pH-Wert absorbiert bzw. neutralisiert werden. Der Dampf 7 kann einer Stopfschnecke nach dem Speicherbehälter 1 zur Aufwärmung der Hackschnitzel zugeführt werden. Weiterer Dampf wird üblicherweise einer Wärmerückgewinnung zugeführt. Durch die erfolgte Aufteilung der Zugabe der Chemikalien, insbesondere von Bisulfit, kann der pH-Wert optimal an die Notwendigkeiten angepasst werden. Damit kann durch einen niedrigen pH-Wert im Zerkleinerungsprozess der spezifische Energieverbrauch gering gehalten werden, bei Erhalt der Festigkeit und optischen Eigenschaften des Zellstoffs bei gleichzeitiger Vermeidung der Korrosion und der Belagbildung im Refiner und anschließenden Aggregaten.

Die Erfindung ist nicht auf die beschriebenen Beispiele beschränkt. Sie kann vielmehr sowohl für Hartholz als auch für Weichholz angewandt werden.

## Patentansprüche

1. Verfahren zur Herstellung von Faserstoff aus Lignozellulose aus Holz, vorzugsweise in Form von Hackschnitzeln, wobei das lignozellulose Material durch Chemikalien aus einer Mischung von Natriumsulfit und Natriumbisulfit imprägniert und anschließend einem Zerkleinerungsprozess in einem Refiner unterworfen wird, **dadurch gekennzeichnet, dass** zusätzlich Chemikalien in einer Mischung aus Natriumsulfit und Natriumbisulfit direkt in den Refiner eingebracht werden, wobei die Chemikalien mit einem pH-Wert von 6,0 - 7,5, vorzugsweise von 6,5 - 7,0 der Imprägnation zugeführt werden und die zusätzlichen Chemikalien mit einem pH-Wert von 4,0 - 5,5 , vorzugsweise von 4,2 - 4,5 in den Refiner zugegeben werden.

2. Verfahren nach Anspruch 1, **dadurch gekennzeichnet, dass** 60 - 80 % der Chemikalien in die Imprägnation und 20 - 40 % der Chemikalien in den Refiner gegeben werden.

3. Verfahren nach einem der Ansprüche 1 oder 2, **dadurch gekennzeichnet, dass** die Imprägnation bei einer Temperatur von 80 - 170 °C, vorzugsweise von 120 - 140 °C, durchgeführt wird.

4. Verfahren nach einem der Ansprüche 1 bis 3, **dadurch gekennzeichnet, dass** die Gesamtmenge der zugegebenen Chemikalien 1 - 20 kg/t, vorzugsweise 10 - 15 kg/t, beträgt.

## Claims

1. Method for producing pulp from lignocellulose made from wood, preferably in the form of wood chips, where the lignocellulose material is impregnated with chemicals from a mixture of sodium sulphite and sodium bisulphite and then subjected to a grinding process in a refiner, **characterized in that** chemicals are fed directly to the refiner in addition in a mixture of sodium sulphite and sodium bisulphite, where the chemicals are fed to the impregnation stage at a pH of 6.0-7.5, preferably 6.5-7.0, and the additional chemicals are added in the refiner with a pH of 4.0-5.5., preferably 4.2-4.5.

2. Method according to claim 1, **characterized in that** 60-80% of the chemicals are added in the impregnation stage and 20-40% are added in the refiner.

3. Method according to one of claims 1 or 2, **characterized in that** impregnation takes place at a temperature of 80-170 °C, preferably at 120-140 °C.

4. Method according to one of claims 1 to 3, **characterized in that** the total quantity of chemicals added amounts to 1-20 kg/t, preferably 10-15 kg/t.

## Revendications

1. Procédé de fabrication de matière fibreuse constituée de ligno-cellulose de bois, de préférence sous forme de copeaux, la ligno-cellulose étant imprégnée de produits chimiques constitués d'un mélange de sulfite de sodium et de bisulfite de sodium et ensuite soumis à un processus de broyage dans un raffineur, **caractérisé en ce que** de plus les produits chimiques dans un mélange constitué de sulfite de sodium et de bisulfite de sodium sont introduits directement dans le raffineur, les produits chimiques ayant un pH compris entre 6,0 et 7,5, de préférence entre 6,5 et 7,0 étant introduits dans l'imprégnation et les produits chimiques supplémentaires ayant un pH compris entre 4,0 et 5,5 , de préférence entre 4,2 et 4,5, étant ajoutés dans le raffineur.

2. Procédé selon la revendication 1, **caractérisé en ce qu'**entre 60 et 80 % des produits chimiques sont placés dans l'imprégnation et entre 20 et 40% des produits chimiques dans le raffineur.

3. Procédé selon l'une des revendications 1 ou 2, **caractérisé en ce que** l'imprégnation s'effectue à une température comprise entre 80 et 170 °C, de préférence entre 120 et 140 °C

4. Procédé selon l'une des revendications 1 à 3, **caractérisé en ce que** la quantité totale des produits chimiques ajoutés s'élevant entre 1 et 20 kg/t, de préférence entre 1 et 15 kg/t.
